# EUROPÄISCHE PATENTSCHRIFT

(11) **EP 0 825 298 B1**
(45) Veröffentlichungstag und Bekanntmachung des Hinweises auf die Patenterteilung: **03.07.2002**
(21) Anmeldenummer: 97113481.2
(22) Anmeldetag: 05.08.1997
(51) Int. Cl.: B05C 1/08, B05D 1/28, D21H 23/42, D21H 23/46, D21H 23/56, D21H 23/68

(54) **Verfahren zur gleichzeitigen Beaufschlagung der Oberseite und der Unterseite einer Papierträgerbahn**
Method of simultaneously coating the upper and lower sides of a paper substrate
Procédé pour enduire simultanément la face supérieure et la face inférieure d'un support en papier

(30) Priorität: 22.08.1996 DE 19633766
(43) Veröffentlichungstag der Anmeldung: 25.02.1998
(73) Patentinhaber: Tesa AG, 20253 Hamburg (DE)
(72) Erfinder: Henke, Frank, Dr., 21629 Neu Wulmstorf (DE); Seitz, Karsten, Dr., 21614 Buxtehude (DE); Hirsch, Ralf, 25451 Quickborn (DE); Detzer, Christian, 22529 Hamburg (DE); Knolle, Herbert, Dr., 25421 Reinbek (DE); Jauchen, Peter, 22455 Hamburg (DE); Külper, Klaus, Dr., 25421 Pinneberg (DE)

(56) Entgegenhaltungen:
- EP-A- 0 385 640
- EP-A- 0 480 897
- DE-A- 2 143 635
- DE-A- 2 845 541
- DE-A- 4 329 218
- US-A- 5 516 365

## Beschreibung

Die Erfindung betrifft ein Verfahren zur gleichzeitigen Beaufschlagung der Oberseite und der Unterseite einer Papierträgerbahn mit jeweils einem flüssigen Beschichtungsgut.

Papier wird häufig als Trägermaterial für Klebebänder eingesetzt. Derartige Bänder finden Verwendung u. a. als Abdeckbänder beim Malen und Lackieren, Gurtungsbänder für die Verarbeitung elektronischer Bauteile oder als Verpackungsklebebänder.

Sehr häufig werden die Papierträger dazu einer speziellen Vorbehandlung unterzogen. Das Papier wird zunächst mit einer Imprägnierung versehen. Die Imprägnierung verleiht dem Papier zusätzliche Festigkeit sowie Unempfindlichkeit gegen Feuchtigkeit. Oft handelt es sich bei den Imprägniermitteln um wäßrige Dispersionen, aber auch lösungsmittelbasierte Systeme sind möglich.

Als Polymere für eine Imprägnierung kommen beispielsweise in Frage:
Styrol-Butadien-Copolymere, Acrylnitril-Butadien-Copolymere, Acrylate, Polychloroprene sowie mit carboxylgruppenhaltigen oder anderen Comonomeren modifizierte Polymere der genannten Gruppen. Es sind auch Mischungen der Polymere möglich, sowie Mischungen mit weiteren Stoffen, z.B. Harzen, Weichmachem und anderen Hilfsstoffen.

Die Aufzählung erhebt keinesfalls den Anspruch auf Vollständigkeit, sondern bietet lediglich einen kleinen Ausschnitt aus den möglichen Polymeren. Eine zusammenfassende Darstellung der Imprägniertechnik findet sich zum Beispiel im Lehrbuch von D. Satas (D. Satas: Handbook of Pressure Sensitive Adhesive Technology, Van Nostrand Reinhold Company Inc., New York, 1982, Seite 682 ff).

In weiteren Verarbeitungsschritten werden die Papierträger mit einer rückseitigen Lackschicht, einem sogenannten Releaselack, sowie auf der späteren Klebseite mit einem Primer ausgerüstet.

Der Releaselack hat dabei zunächst die Funktion die Haftung der Klebmasse auf der Rückseite des Papiers auf ein Maß zu begrenzen, das einerseits ein leichtes Ablängen des Bandes von der Rolle gewährleistet. Andererseits muß auch eine Mindesthaftung aufrechterhalten werden, da ein zu leichtes Abrollen, zum Beispiel allein unter der Wirkung der Schwerkraft (der sogenannte Jo-Jo-Effekt), ebenso unerwünscht ist. Daneben muß der Releaselack auch anwendungsspezifische Anforderungen erfüllen, beispielsweise ausreichende Haftung von Lacken und Farben auf der Bandrückseite bei Malerabdeckbändern oder ein leises Abrollgeräusch bei Verpackungsklebebändern.

Sehr häufig werden wäßrige Dispersionen oder Mischungen von wäßrigen Dispersionen als Releaselacke eingesetzt, es sind aber auch lösungsmittelbasierte oder sogenannte 100 %-Systeme möglich.

Die Auswahl an geeigneten Polymeren als Basis für Release-Coatings ist sehr groß, zusätzlich werden Release-Systeme häufig als Mischungen verschiedener Polymere oder auch niedermolekularer, trennwirksamer Agenzien, z.B. Wachsen, Fetten o.ä. formuliert. Es werden hier deshalb nur einige Möglichkeiten dargestellt.
Häufig werden auf PVC basierende Systeme, Acrylate, Acrylatcopolymere oder Vinylacetatcopolymere eingesetzt. Oft bestehen die Systeme auch aus Mischungen, in denen ein Teil die Funktion eines Bindemittels übernimmt, während die Releasewirkung von einem weiteren Bestandteil herrührt. Als Beispiel sei hier die Mischung von einem SBR-Latex (Binder) mit einem Copolymer aus Styrol und Maleinsäureamid genannt, wie sie in der deutschen Offenlegungsschrift DE-A-28 45 541 beschrieben ist. Gegebenenfalls kann auch noch eine dritte Komponente auf Basis Acrylat eingesetzt werden.

Eine Übersicht über den Stand der Technik bezüglich der Release-Beschichtung ist im oben zitierten Lehrbuch von Satas gegeben (Seiten 585 ff).

Der Primer hat die Aufgabe, die Verankerung der Klebmasse auf dem Papierträger zu unterstützen. Häufig kommt es ohne die Anwendung eines geeigneten Primers zum Ablösen der Klebmasse beim Abziehen vom Untergrund, was unter anderem bei Abdeckbändern für das Malen und Lackieren nicht akzeptabel ist.

Sehr häufig werden wäßrige Dispersionen oder Mischungen von wäßrigen Dispersionen als Primer eingesetzt, es sind aber auch lösungsmittelbasierte Systeme möglich.

Als Polymergrundlage kommen hierbei alle Systeme in Betracht, die in der Lage sind, die Affinität der Klebmasse gegenüber dem imprägnierten Papierträger zu erhöhen. Dazu werden häufig Systeme eingesetzt, die chemisch sowohl der Klebmasse als auch dem Imprägniermittel ähnlich sind, also zum Beispiel für Klebstoffe ein System auf Basis von Naturkautschuk. Als alternative Systeme seien genannt Systeme auf Basis von modifiziertem Naturkautschuk, von Synthesekautschuken sowie von Abmischungen mit anderen, in den Klebmassen enthaltenen Substanzen, zum Beispiel Harzen.
Primer auf Lösemittelbasis können gegebenenfalls auch mit reaktiven Komponenten versehen sein, um eine starke Anbindung an die Klebmasse zu gewährleisten. Bei lösemittelbasierten Primern ist die Verwendung von Isocyanaten zu diesem Zweck nicht unüblich.

Die Releaselacke und Primer werden über Walzen, Rakel etc. aufgetragen.
So erfolgt der Auftrag mittels einer Rakel, indem die Papierträgerbahn mit einem voreinstellbaren Abstand unter der Rakel durchgeführt wird, wobei die zu beschichtende Komponente vor der Rakel auf die Papierträgerbahn gegeben wird. Die Rakel sorgt für einen gleichmäßigen Auftrag der Komponente.
Weiterhin kann der Auftrag der zu beschichtenden Komponente über eine Walze erfolgen, gegebenenfalls in Kombination mit einer Rakel. Schließlich kann, wie es in der deutschen Offenlegungsschrift DE-A-43 29 218 dargelegt ist, die Komponente auch durch Verwendung einer Saugwalze, über die die Papierträgerbahn geführt wird, mittels Unterdruck in die Papierträgerbahn gezogen werden.

Allen diesen Auftragstechniken ist gemein, daß Releaselack und Primer in getrennten Verfahrensschritten aufgetragen werden.

Diese Art des Auftrags ist aber mit einigen Mängeln behaftet. Zunächst ist hier die große räumliche Ausdehnung einer solchen sequentiellen Auftragsanlage zu nennen, insbesondere, wenn der Releaselack vor dem Auftrag des Primers zunächst getrocknet wird.

In diesen Fällen ist es äußerst schwierig, wenn nicht überhaupt unmöglich, eine einwandfreie Flachlage beziehungsweise Planlage des Papiers zu erhalten.

Ein weiterer Mangel des Verfahrens ist, daß es bei dem einseitigen Auftragsverfahren immer wieder zum Durchschlagen des Lackes oder des Primers kommt. Dieser Mangel äußert sich immer dann besonders gravierend, wenn relativ dünne Papierträger mit niedrigviskosen Medien beschichtet werden.
Die negativen Effekte des Durchschlagens sind offenkundig:
- Durchschlag des Releaselacks auf die Primerseite setzt dort die Haftung der Klebmasse herab und kann dann zu den oben beschriebenen Ablöseerscheinungen der Klebmasse führen.
- Durchschlag des Primers auf die Releaseseite setzt dort die Haftung der Klebmasse herauf; es resultieren inakzeptabel hohe Abrollkräfte oder gar punktförmiges oder flächiges Herausreißen von Klebmasse beim Abrollen.

Ein weiterer Mangel des Verfahrens liegt darin, daß die Mengen an Releaselack bzw. Primer, die an der Oberfläche des Papiers zur Verfügung stehen, stark schwanken, da ein Teil der Medien in den Träger einsackt. Dieser Anteil variiert in Abhängigkeit von der Aufnahmefähigkeit des Papiers für das jeweilige Medium. Die Saugfähigkeit des Papiers ist aber keineswegs konstant, weder von Fertigung zu Fertigung noch innerhalb einer Fertigung. Darüber hinaus sind bei Krepp-Papieren Poren bzw. Pinholes nicht auszuschließen, die ein Durchschlagen noch verstärken.

Die Auftragsmengen sind dementsprechend hoch zu wählen, damit auch starkes Wegschlagen in das Papier kompensiert wird. Dies erhöht aber gleichzeitig die Gefahr des Massedurchschlags.

Aus der EP 0 480 897 A1 ist ein Verfahren zum Dosieren eines Streichmittels auf eine sich fortbewegende Unterlage bekannt, in dem mehrere Walzenpaare Verwendung finden, u.a. ein Paar Gummiwalzen, zwischen deren Spalt die Bahn gefördert wird, und ein Paar Übertragungswalzen, wobei die Übertragungswalzen jeweils gegenläufig zu den Gummiwalzen angeordnet sind und nicht gegenläufig.
Des weiteren ist nicht offenbart, die Übertragungswalzen als Rasterwalzen auszuführen.

Aus der DE 21 43 635 A1 ist ein Verfahren bekannt, das Vorrichtung zeigt, in der eine Papierbahn einseitig mit einer aufbrechbaren, Flüssigkeit enthaltenden Zell- oder Kapselschicht beschichtet wird. Die Vorrichtung besteht aus mehreren Beschichtungsstationen, die sich ihrerseits aus mehreren Walzen zusammensetzt. Sofem in den Stationen Walzen zusammentreffen, laufen diese stets gegenläufig.

Die US 5,516,365 A zeigt ein Verfahren zur Tränkung und/oder Beschichtung einer Papierbahn, in dem die zur Übertragung der zu beschichtenden Flüssigkeit dienende Walze in einem die Flüssigkeit enthaltenden Bad läuft. Die Papierbahn wird zur Übertragung der Flüssigkeit in einen Walzenspalt geführt, der von einer Trommel und der Walze gebildet wird. Walze und Trommel rotieren gleichsinnig.

Mit der EP 0 365 640 A2 ist ein Verfahren der Öffentlichkeit bekannt geworden, in dem ebenfalls eine Mikrokapseln enthaltende Flüssigkeit einseitig auf ein Papier übertragen wird, und zwar in dem Spalt zwischen einer harten Auftragerolle und einer verformbaren Dosierrolle, die gegenläufig rotieren.

Aufgabe der Erfindung war es, ein Verfahren zur Verfügung zu stellen, das die Nachteile des Stands der Technik nicht oder zumindest nicht in dem Umfange aufweist und das insbesondere das Durchschlagen des jeweiligen Beschichtungsgutes verhindert.

Gelöst wird diese Aufgabe durch ein Verfahren, wie es in dem Anspruch 1 dargestellt ist. Anspruch 2 beschreibt eine zweite Ausführungsform des Verfahrens, das sich von dem ersteren nur dadurch unterscheidet, daß eine Gummiwalze weggelassen ist, d.h., der Auftrag erfolgt direkt mit einer gleichläufigen Rasterwalze. Die folgenden Unteransprüche stellen vorteilhafte Weiterbildungen dar.

Demgemäß besteht das Verfahren zur gleichzeitigen Beaufschlagung der Oberseite und der Unterseite einer Papierträgerbahn mit jeweils einem niedrigviskosen Beschichtungsgut aus im folgenden aufgeführten Merkmalen.
Die Papierträgerbahn wird durch den Spalt zwischen zwei gegenläufigen Gummiwalzen geführt, der -200 µm bis -10 µm, insbesondere -50 µm bis -10 µm, beträgt.
Dabei wird die Oberseite der Papierträgerbahn mit dem ersten Beschichtungsgut mittels der ersten Gummiwalze beaufschlagt. Auf die erste Gummiwalze wird zuvor das erste Beschichtungsgut von einer ersten zu der ersten Gummiwalze gleichläufigen Rasterwalze übertragen, die ihrerseits mittels einer Angießvorrichtung mit dem ersten Beschichtungsgut versorgt wird.
Die Unterseite der Papierträgerbahn wird parallel mit dem zweiten Beschichtungsgut mittels einer zweiten Gummiwalze beaufschlagt wird, wobei auf die zweite Gummiwalze das zweite Beschichtungsgut von einer zweiten zu der zweiten Gummiwalze gleichläufigen Rasterwalze übertragen wird. Ebenfalls wird die zweite Rasterwalze mit dem zweiten Beschichtungsgut mittels einer weiteren Angießvorrichtung versorgt.
Die erste Rasterwalze und die zweite Rasterwalze werden insbesondere mit einer Relativgeschwindigkeit von 50 % bis 150 %, vorzugsweise 90 % bis 135 %, gleichläufig zur ersten und zur zweiten Gummiwalze betrieben.

In einem alternativen Verfahren zur gleichzeitigen Beaufschlagung der Oberseite und der Unterseite einer Papierträgerbahn mit jeweils einem flüssigen Beschichtungsgut wird die Papierträgerbahn durch den Spalt zwischen einer Gummiwalze und einer zu der Gummiwalze gleichläufigen zweiten Rasterwalze geführt, wobei der Spalt zwischen Gummiwalze und Rasterwalze -200 µm bis -10 µm, insbesondere -50 µm bis -10 µm, beträgt.
Die Oberseite der Papierträgerbahn wird über die Gummiwalze mit dem ersten Beschichtungsgut beaufschlagt. Auf die Gummiwalze wird das erste Beschichtungsgut von einer ersten zu der ersten Gummiwalze gleichläufigen Rasterwalze übertragen, die ihrerseits von einer Angießvorrichtung das erste Beschichtungsgut empfängt.
Die Unterseite der Papierträgerbahn wird über-die zweite Rasterwalze, auf die das zweite Beschichtungsgut ebenfalls über eine weitere Angießvorrichtung aufgetragen wird, mit dem zweiten Beschichtungsgut beaufschlagt.
Die erste Rasterwalze und die zweite Rasterwalze werden insbesondere mit einer Relativgeschwindigkeit von 50 % bis 150 %, vorzugsweise 90 % bis 135 %, gleichläufig zur Gummiwalze und gegenläufig zu der Trägerbahn betrieben.

Die in dem Verfahren eingesetzten Gummiwalzen weisen vorteilhafterweise eine Shore-Härte von 40 bis 90, insbesondere 40 bis 60 auf.

Die Rasterwalzen haben bevorzugt eine 18 - 80er, insbesondere eine 36er - 60er Teilung.

Alle Walzen, sowohl die Gummiwalzen als auch die Rasterwalzen, werden in einer vorteilhaften Weiterbildung des Verfahrens separat angetrieben.

Die Rasterwalzen werden mit einem geschlossenen Angießkasten versehen, in den die Beschichtungsmedien mit einem Druck von 0,05 bar bis 0,5 bar, vorzugsweise 0,1 bar bis 0,3 bar, eingespeist werden. Die Druckangaben entsprechen dabei jeweils dem vorliegenden Kammerdruck.

Besonders vorteilhaft stellt sich das Verfahren dar, wenn das erste Beschichtungsgut eine wäßrige Primer-Dispersion ist und das zweite Beschichtungsgut von einer wäßrigen Release-Dispersion gebildet ist.

Ebenfalls kann vorteilhaft als erstes Beschichtungsgut eine wäßrige Release-Dispersion einseitig aufgetragen werden, wenn gleichzeitig das zweite Beschichtungsgut von einer wäßrigen Nachstrichbeschichtung gebildet ist.

Für die Beschichtung von Papierträgerbahnen für die Klebebandherstellung, insbesondere gekreppten Papierträgerbahnen, ist das erfindungsgemäße Verfahren hervorragend geeignet. Überraschenderweise zeigt sich, daß die bekannten Nachteile der her kömmlichen Beschichtungsverfahren nicht auftreten. Bei dem erfindungsgemäßen Verfahren werden die Beschichtungsgüter bedingt durch den Walzenspalt mit leichtem Überdruck an die Papieroberfläche angetragen. Dadurch, daß gleichzeitig auf beiden Seiten der Papieroberfläche ein Beschichtungsgut mit Überdruck angetragen wird, wird ein Massedurchschlag zuverlässig verhindert.

Durch das Verhältnis der Drücke -sprich die Voreinstellung des Walzenspaltes und dem Füllgrad der Rasterwalzen (in Abhängigkeit vom Druck der Befüllung des Beschichtungsmediums) läßt sich die jeweilige Eindringtiefe der Beschichtungsgüter regeln. Damit sind konstante Auftragsmengen gewährleistet, und es eröffnet sich die Möglichkeit, mit minimalen Auftragsmengen zu arbeiten.

Ein weiterer Vorteil des offenbarten Verfahrens liegt darin, daß im Falle von beidseitig wäßrigen Beschichtungsgütern eine hervorragende Planlage des Papiers erhalten wird, die über die Beschichtungsmenge reguliert werden kann. Der Grund dafür liegt darin, daß das Papier gleichzeitig von beiden Seiten mit den Beschichtungsgütern beaufschlagt und in einem nachgeschalteten Schwebedüsentrockner auf der Oberseite und der Unterseite der Papierträgerbahn eine identische Trocknungsgeschwindigkeit voreingestellt wird. Quellungsvorgänge in den Fasern, das Lösen von Spannungen in den Oberflächen beziehungsweise das Erzeugen von neuen Spannungen (zum Beispiel Schrumpf durch Verhomung von Resthemicellulose und anderen amorphen Bestandteilen) erfolgen gleichsinnig auf Ober- und Unterseite des Papiers.
Die verbesserte Planlage wirkt sich wiederum positiv auf die Beschichtungsqualität der Klebmasse aus.

Insbesondere wenn die Oberseite der Papierträgerbahn mit einer wäßrigen Primerdispersion und die Unterseite mit einer wäßrigen Release-Dispersion beaufschlagt wird, ergeben sich hervorragende Ergebnisse. Bedingt durch das gleichzeitige Beschichten an einem Auftragspunkt auf der Oberseite und auf der Unterseite erfolgt ein gleichzeitiges Benetzen (Wasser) der Papierträgerbahn von beiden Seiten und ein Einbau von Feststoff in das Papier. Es bildet sich innerhalb der Papierdicke eine Grenzschicht zwischen Lack- und Vorstrichdispersion ohne Vermischung. Damit ist das beschriebene unerwünschte Durchschlagen der Beschichtungsgüter ausgeschlossen.

Nach dem Beschichtungsvorgang der Papierträgerbahn 1 in dem Walzenspalt 23 wird diese über ein berührungslos arbeitenden Bahnführungselement 5 einem nicht weiter beschriebenem Schwebedüsentrockner zugeführt.
Anschließend erfolgt die weitere Verarbeitung der Papierträgerbahn in Form der Beschichtung mit bekannten lösungsmittelbasierten Klebersystemen in herkömmlichen Auftragsverfahren.

Nach Figur 2 wird die Papierträgerbahn 1 in den Walzenspalt 23 geführt, der von einer zur Papierträgerbahn 1 gleichläufig betriebenen Gummiwalze 22 und von einer ersten, gegenläufig zur Papierträgerbahn 1 und gleichläufig zu der Gummiwalze 22 betriebenen Rasterwalze 31 gebildet wird.

Die Rasterwalze 31 beschichtet hierbei direkt die Unterseite der Papierträgerbahn 1 mit einer wäßrigen Primerdispersion, wobei die Rasterwalze 31 über eine erste Angießvorrichtung 41 mit dem Beschichtungsgut versorgt wird.

Entsprechend dem oben beschriebenen Verfahren erfolgt der Auftrag der wäßrigen Lackdispersion ebenfalls über eine Gummiwalze 22, die über eine Rasterwalze 32 mit der Lackdispersion versorgt wird, die ihrerseits das Beschichtungsgut aus einer zweiten Angießvorrichtung 42 empfängt.

Im folgenden soll das Verfahren anhand dreier Beispiele näher gekennzeichnet werden, ohne in irgendeiner Weise einschränkend wirken zu sollen.

### Beispiel 1: Dünne Papierträgerbahn, und zwar ein Flachkreppträger, Dicke der Papierträgerbahn: 150 µm

Die Papierträgerbahn wurde in einem vorgeschalteten Arbeitsgang mit einer Imprägnierung, basierend auf einem SBR-Latex, imprägniert. Die Imprägnierung erfolgte auf einer konventionellen Imprägnieranlage, die von verschiedenen Lieferanten geliefert wird. Hier kam eine Imprägnieranlage von VITS (Erkrath) zum Einsatz. Die Imprägnierung erfolgte im Tauchverfahren, mit anschließendem Abquetschen des Überschusses in einem Quetschwerk. Der Imprägniereintrag erfolgte bis zur vollständigen Absättigung des Papiers.

Die Lage dieser Grenzschicht im Papier ist durch das in der Erfindung gewählte Verfahren gezielt beeinflußbar. Insbesondere die Auswahl der Rasterwalzen, des gewählten Kammerdruckes, der Übertragungswalzen, der Relativgeschwindigkeit der Walzen, aber auch andere Parameter bestimmen diese Grenzschicht.
Damit wird die Beschichtungsdicke, also die Dicke der Schicht, in die das jeweilige Beschichtungsgut eindringen soll, eben von dem jeweiligen Beschichtungsgut definiert.

Ein weiterer Vorteil des erfindungsgemäßen Verfahrens besteht darin, daß das Einrollen der Kanten der beschichteten Papierträgerbahn vermieden wird, was bei einer einseitigen Benetzung nicht unterdrückt werden kann.

In der Figur 1 ist das besonders vorteilhaft ausgebildete Verfahren nach Anspruch 1 und in Figur 2 das nach Anspruch 2 dargestellt.

Gemäß Figur 1 wird die Papierträgerbahn 1 geradlinig in den Spalt 23 zwischen zwei gegenläufigen Gummiwalzen 21, 22 geführt. Die Gummiwalzen 21, 22 sind auf einem nicht näher dargestellten Gestell montiert, wobei über einen entsprechenden Verstellmechanismus die Spaltbreite zwischen den Gummiwalzen 21, 22 voreingestellt werden kann.

Über die erste Gummiwalze 21 wird die Unterseite der Papierträgerbahn 1 mit einer wäßrigen Primerdispersion beaufschlagt. Die Gummiwalze 21 selbst übernimmt über eine erste Rasterwalze 31, die gleichläufig zu der Gummiwalze 21 angetrieben wird, die wäßrige Primerdispersion. Eine erste Angießvorrichtung 41, die vorteilhafterweise mit einem leichten Überdruck von 0,05 bar bis 0,5 bar betrieben wird, beschichtet die Rasterwalze 31.

Über die zweite Gummiwalze 22 wird die Oberseite der Papierträgerbahn 1 mit einer wäßrigen Lackdispersion beaufschlagt. Die Gummiwalze 22 und die zu dieser gleichläufig betriebene Rasterwalze 32 beziehen das Beschichtungsgut ebenfalls aus einer zweiten, vorteilhafterweise mit einem leichten Überdruck von 0,05 bar bis 0,5 bar betriebenen Angießvorrichtung 42.

Die beidseitige Beschichtung nach dem erfindungsgemäßen Verfahren erfolgte im Doppelauftragswerk mit folgenden flüssigen Medien:

### Erstes Beschichtungsgut: wäßrige Primerdispersion

### Gepfropfter Naturkautschuklatex

| | |
|---|---|
| Viskosität | Newton'sches Fließverhalten Fordauslaufbecher mit 4 mm Düse: 16 ± 1 sec. |
| Masseauftrag | 1,5 g / m² Trockenmasse |

### Zweites Beschichtungsgut: wäßrige Lackdispersion (Releaselack)

Mischung von Synthese-Kautschuklatex mit Trennemulsionen auf Basis Acrylat beziehungsweise Copolymer aus Styrol und Maleinsäureamid

| | |
|---|---|
| Viskosität | Strukturviskoses Fließverhalten, 600 mPa*s bei 0,1 1/s 70 mPa*s bei 100 1/s und 23 °C |
| Masseauftrag | 6 g / m² Trockenmasse |

Die erfindungsgemäße Anlage war eine Technikumsanlage zur Ermittlung der in der Beschreibung zitierten Parameter. Dabei erfolgte der Aufbau der Walzen im Walzenstuhl eines 5-Walzen-Auftragswerkes, die anschließende Trocknung in einem Schwebedüsentrockner.

Auf der Primerdispersionsseite wurden dabei folgende, in der Tabelle angegebene Verfahrensparameter ausgewählt:

| | |
|---|---|
| Kammerdruck im Angießkasten | 0,2 bar |
| Rasterwalze | 60er Teilung |
| Durchmesser Rasterwalze | 200 mm |
| Relativgeschwindigkeit zur Gummiwalze | 135% |
| Gummiwalze | 55 Shore, PUR |
| Durchmesser Gummiwalze | 200 mm |
| Geschwindigkeit der Gummiwalze | Bahngeschwindigkeit bis 400 m/min |

Auf der Seite der Lackdispersion wurden folgende Anlagenparameter verwirklicht:

| | |
|---|---|
| Kammerdruck im Angießkasten | 0,1 bar |
| Rasterwalze | 38er Teilung |
| Durchmesser Rasterwalze | 200 mm |
| Relativgeschwindigkeit zur Gummiwalze | 135% |
| Gummiwalze | 55 Shore, PUR |
| Durchmesser Gummiwalze | 200 mm |
| Geschwindigkeit der Gummiwalze | Bahngeschwindigkeit bis 400 m/min |

Der Spalt zwischen den Gummiwalzen wurde auf 80 µm voreingestellt.

Nach entsprechender Durchführung der Beschichtung wurde ein Massedurchschlag nicht beobachtet, die Masseaufträge trocken lagen ungefähr 30% niedriger als bei herkömmlichen Verfahren.

Der so ausgerüstete Träger wurde mit 50 g/m² (Trockensubstanz) einer lösungsmittelbasierten Naturkautschukklebemasse beschichtet. Es handelt sich dabei um eine ESHnachvernetzbare Klebemasse, die standardmäßig für die Kreppbänder eingesetzt wird, bestehend aus Naturkautschuk, Klebeharzen und Füllstoffen.

Klebtechnische Standarddaten (insbesondere Abrollkraft) und anwendungstechnische Ergebnisse waren hervorragend:

Alle Messungen wurden bei 23 °C, 50% relativer Luftfeuchte durchgeführt.

| | | | |
|---|---|---|---|
| Klebkraft Stahl | 3,9 N / cm | Abzugsgeschwindigkeit 300 mm/min | Anlehnung an AFERA 4001 |
| Klebkraft Rückseite | 1,8 N / cm | dito | AFERA 4001 |
| Abrollkraft | 1,0 N / cm | Abrollgeschwindigkeit 30 m/min | AFERA 4013 |
| Höchstzugkraft | 42 N / cm | Prüfgeschwindigkeit300 mm/min | AFERA 4004 |
| Reißdehnung | 10 % | | AFERA 4005 |

Das nach dem erfindungsgemäßen Verfahren hergestellte Produkt eignete sich nach den Ergebnissen der anwendungstechnischen Untersuchung sehr gut als Malerabdeckband. Insbesondere erwies es sich als hervorragend beständig gegenüber Dispersionsfarben Beim Streifenabzugstest von auf Stahlblech verklebten und mit handelsüblicher Dispersionsfarbe bestrichenen Musterstreifen kam es in keinem Fall zum Spalten des Produkts, weder nach 5, 10, 15 noch nach 20 min Einwirkzeit der Dispersionsfarbe.

Das Produkt ließ sich reißerfrei von verschiedenen Untergründen, auch nach längerer Verklebungszeit und unter extremen Abzugsbedingungen (extrem schnell, extreme Spannung), wieder entfernen. Explizit getestet wurden Glas und PVC mit Verklebungsdauem von bis zu 24 Stunden.

### Beispiel 2: Herstellung eines Klebebandes auf der Basis von Transparentpapier, Pergamentpapier oder hochverdichtetem Glassinepapier

Auch hier wurde die Primerdispersion und die Releaselackdispersion aus der wäßrigen Phase beschichtet.

Als Primer kam eine wäßrige Lösung eines handelsüblichen Polyvinylalkohols (Handelsname Mowiol der Firma Hoechst) zum Einsatz. Die Viskosität wurde eingestellt auf Fordauslaufbecher mit 4 mm Düse bei 18 ± 4 sec.

In weiteren Versuchen wurden auch Primer auf Basis von Celloluseestern oder -ethem, Alginaten oder Galaktomannanen verwandt.

Die Releasekomponente bestand aus der Mischung einer Polyvinylalkohollösung (s.o.) mit einer Silikontrennemulsion. Der Polyvinylalkohol übernimmt hierbei die Funktion des Filmbildners, die Silikonemulsion kann in der Menge auf die jeweils gewünschte Trennwirkung abgestimmt werden. Die Viskosität der Releasedispersion wurde auf Fordbecher mit 4 mm Auslaufdüse bei 18 ± 4 sec eingestellt.

Die so beschichteten Träger wurden unmittelbar danach mit einer lösemittelbasierten Acrylat-Klebemasse beschichtet. Es handelt sich um eine 38%ige lösungsmittelbasierende Acrylatklebemasse, die z.B. von der Fa. National Starch zu beziehen ist. Es wurde ein Klebemasseauftrag von 20 ± 2 g/m² ausgeführt.

Als Beschichtungsanlage wurde dafür eine Kanalbeschichtungsanlage mit einem Knife-over-Roll-Auftragswerk eingesetzt.

Die erfindungsgemäße Anlage war eine Technikumsanlage zur Ermittlung der in der Beschreibung zitierten Parameter. Dabei erfolgte der Aufbau der Walzen im Walzenstuhl eines 5-Walzen-Auftragswerkes, die anschließende Trocknung in einem Schwebedüsentrockner.

Auf der Primerdispersionsseite wurden dabei folgende, in der Tabelle angegebene Verfahrensparameter ausgewählt:

| | |
|---|---|
| Kammerdruck im Angießkasten | 0,15 bar |
| Rasterwalze | 60er Teilung |
| Durchmesser Rasterwalze | 200 mm |
| Relativgeschwindigkeit zur Gummiwalze | 135% |
| Gummiwalze | 55 Shore, PUR |
| Durchmesser Gummiwalze | 200 mm |
| Geschwindigkeit der Gummiwalze | Bahngeschwindigkeit bis 400 m/min |

Auf der Seite der Lackdispersion wurden folgende Anlagenparameter verwirklicht:

| | |
|---|---|
| Kammerdruck im Angießkasten | 0,2 bar |
| Rasterwalze | 60er Teilung |
| Durchmesser Rasterwalze | 200 mm |
| Relativgeschwindigkeit zur Gummiwalze | 135% |
| Gummiwalze | 55 Shore, PUR |
| Durchmesser Gummiwalze | 200 mm |
| Geschwindigkeit der Gummiwalze | Bahngeschwindigkeit bis 400 m/min |

Der Spalt zwischen den Gummiwalzen wurde auf 20 um voreingestellt.

### Beispiel 3: Herstellung eines Klebebandes auf der Basis der im Beispiel 2 genannten Träger mit Acrylatdispersionsklebemasse

In einem weiteren Versuch wurde eine handelsübliche Acrylatdispersion (Handelsname PS 83D von Rohm und Haas) als Klebmasse eingesetzt. Die Dispersion wurde hierbei anstelle des Primers über das Primeraustragswerk appliziert. Beim Einsatz der Acrylatdispersion konnte auf die Verwendung des Primers verzichtet werden. Das so erhaltene Klebeband war recyclebar.

Der Acrylatdispersionsklebstoff wurde mit einer Viskosität von 200 - 600 mPa*s bei 30 1/s und 20 °C eingesetzt. Der Masseauftrag wurde mit 20 ± 1 g/ m² eingestellt.
Der Releaselack wurde mit einer Viskosität von Fordauslaufbecher mit 4 mm Düse von 18 ± 4 sec eingestellt.

Die erfindungsgemäße Anlage war eine Technikumsanlage zur Ermittlung der in der Beschreibung zitierten Parameter. Dabei erfolgte der Aufbau der Walzen im Walzenstuhl eines 5-Walzen-Auftragswerkes, die anschließende Trocknung in einem Schwebedüsentrockner.

Dabei wurde hier die transferierende Primergummiwalze demontiert und die Primerrasterwalze im Gegenlauf zum Papierträger an diesen direkt angestellt (Beispiel Anlage 2)

Auf der Klebstoffdispersionsseite wurden dabei folgende, in der Tabelle angegebene Verfahrensparameter ausgewählt:

| | |
|---|---|
| Kammerdruck im Angießkasten | 0,2 bar |
| Rasterwalze | 20er Teilung |
| Durchmesser Rasterwalze | 200 mm |
| Relativgeschwindigkeit zur Gummiwalze | 135% |
| Gummiwalze | 55 Shore, PUR |
| Durchmesser Gummiwalze | 200 mm |
| Geschwindigkeit der Gummiwalze | 75 % der Bahngeschwindigkeit bis 400 m/min |

Auf der Seite der Releasedispersion wurden folgende Anlagenparameter verwirklicht:

| | |
|---|---|
| Kammerdruck im Angießkasten | 0,2 bar |
| Rasterwalze | 60er Teilung |
| Durchmesser Rasterwalze | 200 mm |
| Relativgeschwindigkeit zur Gummiwalze | 135% |
| Gummiwalze | 55 Shore, PUR |
| Durchmesser Gummiwalze | 200 mm |
| Geschwindigkeit der Gummiwalze | Bahngeschwindigkeit bis 200 m/min |

Der Spalt zwischen der Rasterwalze für die Klebstoffdispersion und der Releasegummiwalze wurde auf 50 µm voreingestellt.

## Patentansprüche

1. Verfahren zur gleichzeitigen Beaufschlagung der Oberseite und der Unterseite einer Papierträgerbahn mit jeweils einem flüssigen Beschichtungsgut,
**dadurch gekennzeichnet, daß**
a) die Papierträgerbahn durch den Spalt zwischen zwei gegenläufigen Gummiwalzen geführt wird,
b)
- die Oberseite der Papierträgerbahn mit dem ersten Beschichtungsgut mittels einer ersten Gummiwalze beaufschlagt wird,
- auf die erste Gummiwalze das erste Beschichtungsgut von einer ersten zu der ersten Gummiwalze gleichläufigen Rasterwalze übertragen wird,
- auf die erste Rasterwalze das erste Beschichtungsgut mittels einer Angießvorrichtung aufgetragen wird,
c)
- die Unterseite der Papierträgerbahn mit dem zweiten Beschichtungsgut mittels einer zweiten Gummiwalze beaufschlagt wird,
- auf die zweite Gummiwalze das zweite Beschichtungsgut von einer zweiten zu der zweiten Gummiwalze gleichläufigen Rasterwalze
übertragen wird,
- auf die zweite Rasterwalze das zweite Beschichtungsgut mittels einer Angießvorrichtung aufgetragen wird.

2. Verfahren zur gleichzeitigen Beaufschlagung der Oberseite und der Unterseite einer Papierträgerbahn mit jeweils einem flüssigen Beschichtungsgut,
**dadurch gekennzeichnet, daß**
a) die Papierträgerbahn durch den Spalt zwischen einer Gummiwalze und einer zu der Gummiwalze gleichläufigen zweiten Rasterwalze geführt wird,
b)
- die Oberseite der Papierträgerbahn mit dem ersten Beschichtungsgut mittels der Gummiwalze beaufschlagt wird,
- auf die Gummiwalze das erste Beschichtungsgut von einer ersten zu der ersten Gummiwalze gleichläufigen Rasterwalze übertragen wird,
- auf die erste Rasterwalze das erste Beschichtungsgut mittels einer Angießvorrichtung aufgetragen wird,
c)
- die Unterseite der Papierträgerbahn mit dem zweiten Beschichtungsgut mittels der zweiten Rasterwalze beaufschlagt wird,
- auf die zweite Rasterwalze das zweite Beschichtungsgut mittels einer Angießvorrichtung aufgetragen wird.

3. Verfahren nach den Ansprüchen 1 oder 2,
**dadurch gekennzeichnet, daß**
der Spalt zwischen den beiden Gummiwalzen bzw. zwischen Gummiwalze und Rasterwalze -200 µm bis -10 µm, insbesondere -50 µm bis -10 µm, beträgt.

4. Verfahren nach den Ansprüchen 1 bis 3,
**dadurch gekennzeichnet, daß**
die Gummiwalzen eine Shore-Härte von 40 bis 90, insbesondere 40 bis 60, aufweisen.

5. Verfahren nach den Ansprüchen 1 bis 4,
**dadurch gekennzeichnet, daß**
die Rasterwalzen eine 18 - 80er Teilung, insbesondere eine 36er - 60er Teilung, aufweisen.

6. Verfahren nach den Ansprüchen 1 bis 5,
**dadurch gekennzeichnet, daß**
die Gummiwalzen und die Rasterwalzen jeweils separat angetrieben werden.

7. Verfahren nach den Ansprüchen 1 bis 6,
**dadurch gekennzeichnet, daß**
die Rasterwalzen jeweils mit einem geschlossenen Angießkasten versehen sind, in den die Beschichtungsmedien mit einem Druck von 0,05 bar bis 0,5 bar, vorzugsweise 0,1 bar bis 0,3 bar, eingespeist werden.

8. Verfahren nach den Ansprüchen 1 bis 7,
**dadurch gekennzeichnet, daß**
das erste Beschichtungsgut eine wäßrige Primer-Dispersion oder Wasser ist und das zweite Beschichtungsgut von einer wäßrigen Releasedispersion gebildet ist.

9. Verfahren nach den Ansprüchen 1 bis 8,
**dadurch gekennzeichnet, daß**
das erste Beschichtungsgut eine wäßrige Release-Dispersion ist und das zweite Beschichtungsgut von einer wäßrigen Nachstrichdispersion gebildet ist.

10. Verfahren nach Anspruch 1,
**dadurch gekennzeichnet, daß**
die erste Rasterwalze und die zweite Rasterwalze mit einer Relativgeschwindigkeit von 50 % bis 150 %, vorzugsweise 90 % bis 135 %, gleichläufig zur ersten Gummiwalze und zur zweiten Gummiwalze betrieben werden.

11. Verfahren nach Anspruch 2,
**dadurch gekennzeichnet, daß**
die erste Rasterwalze und die zweite Rasterwalze mit einer Relativgeschwindigkeit von 50 % bis 150 %, vorzugsweise 90 % bis 135 %, gleichläufig zur Gummiwalze und gegenläufig zur Papierträgerbahn betrieben werden.

## Claims

1. Process for the simultaneous treatment of the top and bottom sides of a web of paper support each with a liquid coating material, **characterized in that**
a) the web of paper support is passed through the gap between two rubber rollers rotating in the opposite direction,
b)
- the top side of the web of paper support is treated with the first coating material by means of a first rubber roller,
- the first coating material is transferred by a first screen roller rotating in the same direction as the first rubber roller,
- the first coating material is applied to the first screen roller by means of a pouring device,
c)
- tthe bottom side of the web of paper support is treated with the second coating material by means of a second rubber roller,
- the second coating material is transferred by a second screen roller rotating in the same direction as the second rubber roller,
- the second coating material is applied to the second screen roller by means of a pouring device.

2. Process for the simultaneous treatment of the top and bottom sides of a web of paper support each with a liquid coating material, **characterized in that**
a) the web of paper support is passed through the gap between a rubber roller and a second screen roller rotating in the same direction as the rubber roller,
b)
- the top side of the web of paper support is treated with the first coating material by means of a rubber roller,
- the first coating material is transferred by a first screen roller rotating in the same direction as the first rubber roller,
- the first coating material is applied to the first screen roller by means of a pouring device,
c)
- the bottom side of the web of paper support is treated with the second coating material by means of the second screen roller,
- the second coating material is applied to the second screen roller by means of a pouring device.

3. Process according to Claims 1 or 2, **characterized in that** the gap between the two rubber rollers and between the rubber roller and screen roller is -200 µm to -10 µm, in particular -50 µm to -10 µm.

4. Process according to Claims 1 to 3, **characterized in that** the rubber rollers have a Shore hardness from 40 to 90, in particular 40 to 60.

5. Process according to Claims 1 to 4, **characterized in that** the screen rollers have a pitch of 18-80, in particular 36-60.

6. Process according to Claims 1 to 5, **characterized in that** the rubber rollers and the screen rollers are each driven separately.

7. Process according to Claims 1 to 6, **characterized in that** the screen rollers are each provided with a closed pouring box, into which the coating media are fed at a pressure of from 0.05 bar to 0.5 bar, preferably from 0.1 bar to 0.3 bar.

8. Process according to Claims 1 to 7, **characterized in that** the first coating material is an aqueous primer dispersion or water and the second coating material is formed by an aqueous release dispersion.

9. Process according to Claims 1 to 8, **characterized in that** the first coating material is an aqueous release dispersion and the second coating material is formed by an aqueous aftercoating dispersion.

10. Process according to Claim 1, **characterized in that** the first screen roller and the second screen roller are driven at a relative speed of 50% to 150%, preferably 90% to 135%, in the same direction as the first rubber roller and second rubber roller.

11. Process according to Claim 2, **characterized in that** the first screen roller and the second screen roller are driven at a relative speed of 50% to 150%, preferably 90% to 135%, in the same direction as the rubber roller and in the opposite direction to the web of paper support.

## Revendications

1. Procédé pour enduire simultanément la face supérieure et la face inférieure d'une bande de support en papier, avec à chaque fois une matière d'enduction liquidé, **caractérisé en ce que**
a) la bande de support en papier est guidée à travers la fente entre deux rouleaux en caoutchouc de sens opposé,
b)
- la face supérieure de la bande de support en papier est enduite avec la première matière d'enduction au moyen d'un premier rouleau en caoutchouc,
- la première matière d'enduction est transférée sur le premier rouleau en caoutchouc depuis un premier rouleau tramé tournant dans le même sens que le premier rouleau en caoutchouc,
- la première matière d'enduction est appliquée sur le premier rouleau tramé au moyen d'un dispositif de coulage,
c)
- la face inférieure de la bande de support en papier est enduite avec la deuxième matière d'enduction au moyen d'un deuxième rouleau en caoutchouc,
- la deuxième matière d'enduction est transférée sur le deuxième rouleau en caoutchouc depuis un deuxième rouleau tramé tournant dans le même sens que le deuxième rouleau en caoutchouc,
- la deuxième matière d'enduction est appliquée sur le deuxième rouleau tramé au moyen d'un dispositif de coulage.

2. Procédé pour enduire simultanément la face supérieure et la face inférieure d'une bande de support en papier, avec à chaque fois une matière d'enduction liquide, **caractérisé en ce que**
a) la bande de support en papier est guidée à travers la fente entre un rouleau en caoutchouc et un deuxième rouleau tramé tournant dans le même sens que le rouleau en caoutchouc,
b)
- la face supérieure de la bande de support en papier est enduite avec la première matière d'enduction au moyen du rouleau en caoutchouc,
- la première matière d'enduction est transférée sur le rouleau en caoutchouc depuis un premier rouleau tramé tournant dans le même sens que le premier rouleau en caoutchouc,
- la première matière d'enduction est appliquée sur le premier rouleau tramé au moyen d'un dispositif de coulage,
c)
- la face inférieure de la bande de support en papier est enduite avec la deuxième matière d'enduction au moyen du deuxième rouleau tramé,
- la deuxième matière d'enduction est appliquée sur le deuxième rouleau tramé au moyen d'un dispositif de coulage.

3. Procédé selon la revendication 1 ou 2, **caractérisé en ce que** la fente entre les deux rouleaux en caoutchouc ou entre le rouleau en caoutchouc et le rouleau tramé mesure -200 µm à -10 µm, en particulier de -50 µm à -10 µm.

4. Procédé selon les revendications 1 à 3, **caractérisé en ce que** les rouleaux en caoutchouc présentent une dureté Shore de 40 à 90, en particulier de 40 à 60.

5. Procédé selon les revendications 1 à 4, **caractérisé en ce que** les rouleaux tramés présentent 18 à 80 divisions, en particulier 36 à 60 divisions.

6. Procédé selon les revendications 1 à 5, **caractérisé en ce que** les rouleaux en caoutchouc et les rouleaux tramés sont chacun entraînés séparément.

7. Procédé selon les revendications 1 à 6, **caractérisé en ce que** les rouleaux tramés sont chacun pourvus d'une caisse de coulage fermée, dans laquelle sont introduits les milieux d'enduction à une pression de 0,05 bar à 0,5 bar, de préférence de 0,1 bar à 0,3 bar.

8. Procédé selon les revendications 1 à 7, **caractérisé en ce que** la première matière d'enduction est une dispersion de couche de fond aqueuse ou de l'eau, et la deuxième matière d'enduction est formée par une dispersion antiadhésive aqueuse.

9. Procédé selon les revendications 1 à 8, **caractérisé en ce que** la première matière d'enduction est une dispersion antiadhésive aqueuse, et la deuxième matière d'enduction est formée par une dispersion aqueuse de couchage ultérieur.

10. Procédé selon la revendication 1, **caractérisé en ce que** le premier rouleau tramé et le deuxième rouleau tramé sont entraînés à une vitesse relative de 50 % à 150 %, de préférence de préférence de 90 % à 135 %, dans le même sens par rapport aux premier et deuxième rouleaux en caoutchouc.

11. Procédé selon la revendication 2, **caractérisé en ce que** le premier rouleau tramé et le deuxième rouleau tramé sont entraînés à une vitesse relative de 50 % à 150 %, de préférence de préférence de 90 % à 135 %, dans le même sens par rapport au rouleau en caoutchouc et dans le sens opposé à la bande de support en papier.
